# EUROPÄISCHE PATENTSCHRIFT

(11) **EP 2 990 528 B1**
(45) Veröffentlichungstag und Bekanntmachung des Hinweises auf die Patenterteilung: **05.10.2016**
(21) Anmeldenummer: 15173225.2
(22) Anmeldetag: 23.06.2015
(51) Int. Cl.: B41M 1/12, B41M 1/30, D06P 5/24, D06Q 1/00, D06M 23/16

(54) **TEXTILES FLÄCHENGEBILDE**
TEXTILE SURFACE
SURFACE TEXTILE

(30) Priorität: 29.08.2014 DE 102014112408
(43) Veröffentlichungstag der Anmeldung: 02.03.2016
(73) Patentinhaber: Heinrich Mayer GmbH Textildruckerei, 72469 Meßstetten (DE)
(72) Erfinder: STEIDLE, Michael, 72469 Meßstetten (DE)
(74) Vertreter: Kohler Schmid Möbus Patentanwälte

(56) Entgegenhaltungen:
- WO-A1-2008/103989
- WO-A1-2012/024532
- DE-A1- 2 459 791
- DE-A1- 2 801 620
- DE-A1- 10 300 684
- GB-A- 1 299 047
- JP-A- H10 183 484
- US-A- 3 868 214
- DATABASE WPI Week 200907 2008 Thomson Scientific, London, GB; AN 2009-E07123 XP002745256, -& TW 200 800 636 A (LIN F) 1. Januar 2008 (2008-01-01)

## Beschreibung

Die Erfindung betrifft ein textiles Flächengebilde mit einem flexiblen Substrat, auf das eine Vielzahl von plättchenförmigen Elementen aus einem abriebfesten und steiferen Material als das Substrat aufgebracht sind.

Solche textile Flächengebilde sind beispielsweise aus der WO 2012/024532 A1 oder der US 4,810,559 A bekannt. Diese Materialien sollen starken Beanspruchungen standhalten, insbesondere eine hohe Abriebfestigkeit aufweisen. Daher ist es praktisch nicht möglich, diese Materialien mit einem Motiv zu bedrucken, da die Farbschichten nach kürzester Zeit zumindest punktuell abgerieben wären. Zwar können das Substrat und auch die plättchenförmigen Elemente insgesamt aus farbigen Materialien hergestellt werden, doch erlaubt dies nicht die Herstellung beliebiger Motive auf der Oberfläche des textilen Flächengebildes.

Der vorliegenden Erfindung liegt die Aufgabe zugrunde, ein textiles Flächengebilde zu schaffen, das eine hohe mechanische Stabilität aufweist und farblich dauerhaft gestaltet ist.

Die Aufgabe wird gelöst durch ein textiles Flächengebilde mit einem flexiblen Substrat, auf das eine Vielzahl von plättchenförmigen Elementen aus einem abriebfesten und steiferen Material als das Substrat aufgebracht sind, das dadurch gekennzeichnet ist, dass es mit einem farbigen Motiv versehen ist, wobei die Farbe oder die Farben des Motivs die durch das Motiv überdeckten plättchenförmigen Elemente über ihre gesamte Höhe durchdringen.

Das Durchfärben der plättchenförmigen Elemente über ihre gesamte Höhe gewährleistet, dass das farbige Motiv dauerhaft auf dem textilen Flächengebilde erhalten bleibt. Auch bei einem allmählichen Abrieb der plättchenförmigen Elemente ändert sich deren Farbe nicht. Selbstverständlich kann auch das Substrat eingefärbt sein. Da dieses mechanisch jedoch durch die plättchenförmigen Elemente geschützt wird, ist ein Durchfärben auch des Substrats nicht notwendig. Insbesondere bei Flächengebilden mit sehr vielen und dicht angeordneten plättchenförmigen Elementen kann das Substrat auch aus einem Material in einer dunklen Farbe, vorzugsweise in Schwarz hergestellt werden. Mit dem Motiv sind dann nur die plättchenförmigen Elemente eingefärbt.

Dabei kann zumindest ein Teil der plättchenförmigen Elemente über ihren Querschnitt mit in unterschiedlichen Farben eingefärbten Bereichen versehen sein. Linien und Grenzen von Farbfeldern im Motiv verlaufen dann nicht im Raster der plättchenförmigen Elemente, sondern quer durch diese hindurch, wodurch Flächengebilde auch mit sehr detaillierten Motiven in hoher Qualität möglich sind.

Die Farbe oder die Farben für das Motiv können vorzugsweise Dispersionsfarbstoffe sein. Diese sind in der Lage, in das Material für die plättchenförmigen Elemente hinein zu diffundieren und eine dauerhafte Verbindung mit diesem Material einzugehen.

Die beste Farbbrillanz für die Motive lässt sich erzielen, wenn das Material für die plättchenförmigen Elemente transparent oder opak weißlich ist. Es kommt dann nicht zu Vermischungen zwischen den Farbtönen des Motivs und dem Grundfarbton der plättchenförmigen Elemente.

Weitere Vorteile ergeben sich, wenn die plättchenförmigen Elemente aus einem Material mit mindestens einem wasserbasierten Dispersionskleber und mit die Festigkeit verstärkenden Füllstoffen hergestellt sind. Durch die Füllstoffe wird die erforderliche mechanische Stabilität des Flächengebildes erzeugt, wobei die Füllstoffe mithilfe des wasserbasierten Dispersionsklebers abriebfest haftend auf das Substrat aufgebracht werden können. Wasserbasierte Dispersionskleber sind relativ einfach zu verarbeiten und gesundheitlich unbedenklich.

Bei einer bevorzugten Ausführungsform des textilen Flächengebildes weist das Material für die plättchenförmigen Elemente mindestens ein Latex-Material, einen Dispersionskleber auf Polyurethanbasis und verstärkende Füllstoffe auf. Das Latex-Material, das beispielsweise ein Butadien-StyrolCopolymer sein kann, sorgt dafür, dass die Plättchen nicht zu spröde werden. Versuche haben gezeigt, dass sich dabei besonders günstige Eigenschaften des Flächengebildes ergeben, wenn der Anteil des Latex-Materials mindestens 20 %, der Anteil des Polyurethan-Dispersionsklebers mindestens 10 % und der Anteil an Füllstoffen mindestens 5 % des Materials für die plättchenförmigen Elemente betragen. Je nach gewünschten mechanischen Eigenschaften des Flächengebildes kann der Anteil an Füllstoffen bis auf 50 % erhöht werden.
Weiter kann das Material für die plättchenförmigen Elemente einen Vernetzer sowie eine wässrige Styrol-Acrylat-Dispersion und/oder einen Azetylsäure-Ester-Copolymer aufweisen.

Die Füllstoffe können vorzugsweise keramische Partikel und/oder Glaspartikel und/oder metallische Partikel sein, um die gewünschte Abrieb- und Stichfestigkeit des Flächengebildes zu erreichen. Die bevorzugte Partikelgröße der Füllstoffe beträgt dabei zwischen 3 µm und 80 µm.

Als Substrat kommen verschiedene flexible Materialien in Frage. Es können auch Kunststofffolien verwendet werden. Bevorzugt kann das Substrat jedoch aus einem Polyamid- oder Polyestergewebe oder einem anderen textilen Gewebe bestehen. Solche Gewebe sind einfach herzustellen und sehr strapazierfähig. Außerdem ergibt das Gewebe einen guten Haftgrund für die plättchenförmigen Elemente. Dies gilt insbesondere dann, wenn die plättchenförmigen Elemente durch ein Schablonendruckverfahren auf das Substrat aufgebracht werden.

Die Erfindung betrifft außerdem ein Verfahren zur Herstellung eines erfindungsgemäßen textilen Flächengebildes, das gekennzeichnet ist durch die Schritte:
- Auftragen von plättchenförmigen Elementen aus einem abriebfesten Material auf ein textiles, flächiges Substrat durch ein Schablonendruckverfahren;
- Auftragen eines Motivs mit Dispersionsfarbstoffen auf einen flexiblen Träger mithilfe einer Kunststoffdispersion;
- Auflegen des Trägers auf das Substrat mit den plättchenförmigen Elementen und Verpressen mit diesem unter Hitzeeinwirkung, bis die durch das Motiv überdeckten plättchenförmigen Elemente durchgefärbt sind.

Auf den flexiblen Träger lassen sich beliebige Motive in einer beliebigen Farbkombination aufbringen. Beim Verpressen des Trägers mit dem Substrat unter Hitzeeinwirkung diffundieren die auf dem Träger befindlichen Farbstoffe in das Material der plättchenförmigen Elemente hinein. Wird dieser Vorgang ausreichend lange durchgeführt, können die plättchenförmigen Elemente über ihre gesamte Höhe durchgefärbt werden. Durch die Einwirkung von Hitze nehmen die Farbstoffe einen dampf- oder gasförmigen Zustand an, der das Hineindiffundieren in die plättchenförmigen Elemente erleichtert. Bei Auswahl geeigneter Farbstoffe sowie geeigneter Materialien für die plättchenförmigen Elemente verbinden sich die Farbstoffe dauerhaft mit dem Material der plättchenförmigen Elemente.

Als Träger für die Farbstoffe des Motivs kann vorzugsweise eine silikonierte Kunststofffolie eingesetzt werden. Diese lässt sich leicht beschichten und hält dem Druckvorgang gut stand. Dabei wird der Druckvorgang zweckmäßigerweise bei einer Temperatur kleiner als 200 °C durchgeführt, um eine thermische Beschädigung des Materials für die plättchenförmigen Elemente ausschließen zu können.

Nachfolgend wird ein mögliches Ausführungsbeispiel eines erfindungsgemäßen textilen Flächengebildes 10 anhand der Zeichnung näher beschrieben, deren einzige Figur eine Draufsicht auf einen Ausschnitt des Flächengebildes 10 zeigt.

Das Flächengebilde 10 besteht aus einem flexiblen Substrat 11, das beispielsweise ein Polyamid-Gewebe sein kann. Auf dieses sind in einem regelmäßigen Raster runde plättchenförmige Elemente 12 aus einem steiferen und mechanisch belastbareren Material als das Substrat 11 aufgedruckt, wobei die mechanische Belastbarkeit, insbesondere durch keramische Füllstoffe im Material der Elemente 12 hergestellt werden kann. Die Elemente 12 sind dabei in Reihen R1, R2 nebeneinander angeordnet, wobei die Elemente 12 in benachbarten Reihen R1, R2 jeweils versetzt zueinander platziert sind. Dadurch ist der gegenseitige Abstand der Elemente 12 überall der gleiche. Das Flächengebilde 12 erhält dadurch in allen Richtungen die gleiche Flexibilität, was auch durch die runde Form der Elemente 12 begünstigt wird. Die Elemente 12 könnten jedoch auch abweichende Formen, beispielsweise die Form von Polygonen aufweisen. Durch eine entsprechende Anordnung der Elemente 12 auf dem Substrat 11 können auch Vorzugsrichtungen für die Flexibilität des Gebildes 10 erzeugt werden, sofern dies gewünscht wird.

Auf das textile Flächengebilde ist als Motiv 13 ein Kreis in einer dunkleren Farbe aufgedruckt, der einige der plättchenförmigen Elemente 12 sowie die zwischen den Elementen 12 liegende Substratfläche überdeckt. Dabei sind die plättchenförmigen Elemente 12 über ihre gesamte Höhe durchgefärbt. Bei den Elementen 12.1, 12.2, 12.3 und 12.4 erstreckt sich dabei der eingefärbte Bereich nicht über ihre gesamte Querschnittsfläche, sondern nur über Teilbereiche. Dadurch lässt sich die Kontur des kreisförmigen Motivs 14 präzise abbilden.

## Patentansprüche

1. Textiles Flächengebilde mit einem flexiblen Substrat (11), auf das eine Vielzahl von plättchenförmigen Elementen (12) aus einem abriebfesten und steiferen Material als das Substrat (11) aufgebracht sind, **dadurch gekennzeichnet, dass** es mit einem farbigen Motiv (14) versehen ist, wobei die Farbe oder die Farben des Motivs (14) die durch das Motiv (14) überdeckten plättchenförmigen Elemente (12) über ihre gesamte Höhe durchdringen.

2. Textiles Flächengebilde nach Anspruch 1, **dadurch gekennzeichnet, dass** zumindest ein Teil der plättchenförmigen Elemente (12.1 bis 12.4) über ihren Querschnitt mit in unterschiedlichen Farben eingefärbten Bereichen versehen ist.

3. Textiles Flächengebilde nach Anspruch 1 oder 2, **dadurch gekennzeichnet, dass** die Farbe oder die Farben für das Motiv (14) Dispersionsfarbstoffe sind.

4. Textiles Flächengebilde nach einem der vorhergehenden Ansprüche, **dadurch gekennzeichnet, dass** das Material für die plättchenförmigen Elemente (12) transparent oder opak weißlich ist.

5. Textiles Flächengebilde nach einem der vorhergehenden Ansprüche, **dadurch gekennzeichnet, dass** die plättchenförmigen Elemente (12) aus einem Material mit mindestens einem wasserbasierten Dispersionskleber und mit die Festigkeit verstärkenden Füllstoffen hergestellt sind.

6. Textiles Flächengebilde nach einem der vorhergehenden Ansprüche, **dadurch gekennzeichnet, dass** das Material für die plättchenförmigen Elemente (12) mindestens ein Latex-Material, einen Dispersionskleber auf Polyurethanbasis und verstärkende Füllstoffe aufweist.

7. Textiles Flächengebilde nach Anspruch 6, **dadurch gekennzeichnet, dass** der Anteil des Latex-Materials mindestens 20 %, der Anteil des Dispersionsklebers auf Polyurethanbasis mindestens 10 % und der Anteil an Füllstoffen mindestens 5 % des Materials für die plättchenförmigen Elemente (12) betragen.

8. Textiles Flächengebilde nach einem der vorhergehenden Ansprüche, **dadurch gekennzeichnet, dass** das Material für die plättchenförmigen Elemente (12) einen Vernetzer sowie eine wässrige Styrol-Acrylat-Dispersion aufweist.

9. Textiles Flächengebilde nach einem der vorhergehenden Ansprüche, **dadurch gekennzeichnet, dass** das Material für die plättchenförmigen Elemente (12) ein Azetylsäure-Ester-Copolymer aufweist.

10. Textiles Flächengebilde nach einem der vorhergehenden Ansprüche, **dadurch gekennzeichnet, dass** die Füllstoffe keramische Partikel und/oder Glaspartikel und/oder metallische Partikel sind.

11. Textiles Flächengebilde nach einem der vorhergehenden Ansprüche, **dadurch gekennzeichnet, dass** das Substrat (11) aus einem Polyamid- oder Polyestergewebe oder einem anderen textilen Gewebe besteht.

12. Verfahren zur Herstellung eines textilen Flächengebildes nach einem der Ansprüche 1 bis 11, **gekennzeichnet durch** die Schritte:
- Auftragen von plättchenförmigen Elementen (12) aus einem abriebfesten Material auf ein textiles, flächiges Substrat (11) durch ein Schablonendruckverfahren;
- Auftragen eines Motivs (14) mit Dispersionsfarbstoffen auf einen flexiblen Träger mithilfe einer Kunststoffdispersion;
- Auflegen des Trägers auf das Substrat (11) mit den plättchenförmigen Elementen (12) und Verpressen mit diesem unter Hitzeeinwirkung, bis die **durch** das Motiv (14) überdeckten plättchenförmigen Elemente (12) durchgefärbt sind.

13. Verfahren nach Anspruch 10, **dadurch gekennzeichnet, dass** als Träger eine silikonierte Kunststofffolie eingesetzt wird.

14. Verfahren nach Anspruch 11 oder 12, **dadurch gekennzeichnet, dass** der Druckvorgang bei einer Temperatur kleiner als 200 °C durchgeführt wird.

## Claims

1. Textile surface structure comprising a flexible substrate (11) on which a plurality of platelet-like elements (12) made of a wear-resistant material, which is stiffer than the substrate (11), are affixed, **characterised in that** the textile surface structure is provided with a coloured motif (14), wherein the colourant or colourants of the motif (14) penetrate the platelet-like elements (12) covered by the motif (14) over their full height.

2. Textile surface structure according to Claim 1, **characterised in that** at least some of the platelet-like elements (12.1 to 12.4) are provided over their cross-section with areas coloured in different colours.

3. Textile surface structure according to Claim 1 or 2, **characterised in that** the colourant or colourants for the motif (14) are disperse dyes.

4. Textile surface structure according to any one of the preceding claims, **characterised in that** the material for the platelet-like elements (12) is transparent or opaquely whitish.

5. Textile surface structure according to any one of the preceding claims, **characterised in that** the platelet-like elements (12) are produced from a material having at least one water-based dispersion adhesive and having strength-reinforcing fillers.

6. Textile surface structure according to any one of the preceding claims, **characterised in that** the material for the platelet-like elements (12) includes at least a latex material, a polyurethane-based dispersion adhesive and reinforcing fillers.

7. Textile surface structure according to Claim 6, **characterised in that** the proportion of latex material is at least 20%, the proportion of polyurethane-based dispersion adhesive is at least 10% and the proportion of fillers is at least 5% of the material for the platelet-like elements (12).

8. Textile surface structure according to any one of the preceding claims, **characterised in that** the material for the platelet-like elements (12) includes a cross-linking agent and an aqueous styrene-acrylate dispersion.

9. Textile surface structure according to any one of the preceding claims, **characterised in that** the material for the platelet-like elements (12) includes an acetic acid ester copolymer.

10. Textile surface structure according to any one of the preceding claims, **characterised in that** the fillers are ceramic particles and/or glass particles and/or metallic particles.

11. Textile surface structure according to any one of the preceding claims, **characterised in that** the substrate (11) consists of a polyamide or polyester woven textile or another woven textile.

12. Method for producing a textile surface structure according to any one of Claims 1 to 11, **characterised by** the steps:
- affixing platelet-like elements (12) made of a wear-resistant material to a planar textile substrate (11) by means of a stencil-printing technique;
- applying a motif (14) with disperse dyes to a flexible carrier by means of a plastic dispersion;
- applying the carrier to the substrate (11) having the platelet-like elements (12) and pressing thereto while heating until the platelet-like elements (12) covered by the motif (14) are permeated with colourant.

13. Method according to Claim 10, **characterised in that** a siliconised plastic film is used as the carrier.

14. Method according to Claim 11 or 12, **characterised in that** the pressing process is carried out at a temperature of less than 200° C.

## Revendications

1. Structure textile en nappe avec un substrat flexible (11), sur lequel est mis en place un grand nombre d'éléments lamellaires (12) issus d'un matériau résistant à l'abrasion et plus rigide que le substrat (11), **caractérisée en ce que** cette structure textile en nappe est pourvue d'un motif de couleur (14), dans laquelle la couleur ou les couleurs du motif (14) pénètre/pénètrent à travers les éléments lamellaires (12) recouverts par le motif (14) et sur toute leur hauteur.

2. Structure textile en nappe selon la revendication 1, **caractérisée en ce que** tout au moins une partie des éléments lamellaires (12.1 à 12.4) est pourvue de zones colorées de différents coloris sur leur section transversale.

3. Structure textile en nappe selon la revendication 1 ou 2, **caractérisée en ce que** la couleur ou les couleurs pour le motif (14) sont des colorants de dispersion.

4. Structure textile en nappe selon l'une des revendications précédentes, **caractérisée en ce que** le matériau pour les éléments lamellaires (12) est de structure transparente ou opaque blanchâtre.

5. Structure textile en nappe selon l'une des revendications précédentes, **caractérisée en ce que** les éléments lamellaires (12) sont fabriqués à partir d'un matériau contenant au moins une colle à dispersion à base d'eau et des matières de remplissage renforçant la solidité.

6. Structure textile en nappe selon l'une des revendications précédentes, **caractérisée en ce que** le matériau pour les éléments lamellaires (12) présente au moins un matériau en latex, une colle à dispersion à base de polyuréthane et des matières de remplissage renforçant la solidité.

7. Structure textile en nappe selon la revendication 6, **caractérisée en ce que** la proportion du matériau en latex s'élève à au moins 20 %, la proportion de la colle à dispersion à base de polyuréthane s'élève à au moins 10 % et la proportion de matières de remplissage s'élève à au moins 5 % du matériau pour les éléments lamellaires (12).

8. Structure textile en nappe selon l'une des revendications précédentes, **caractérisée en ce que** le matériau pour les éléments lamellaires (12) présente un agent de réticulation ainsi qu'une dispersion aqueuse de styrène acrylate.

9. Structure textile en nappe selon l'une des revendications précédentes, **caractérisée en ce que** le matériau pour les éléments lamellaires (12) présente un copolymère d'ester d'acide acétique.

10. Structure textile en nappe selon l'une des revendications précédentes, **caractérisée en ce que** les matières de remplissage sont des particules de céramique et/ou des particules de verre et/ou des particules de métal.

11. Structure textile en nappe selon l'une des revendications précédentes, **caractérisée en ce que** le substrat (11) est composé d'un tissu en polyamide ou en polyester ou d'un autre tissu textile.

12. Procédé destiné à la fabrication d'une structure textile en nappe selon l'une des revendications 1 à 11, **caractérisé par** les phases suivantes :
- application d'éléments lamellaires (12) issus d'un matériau résistant à l'abrasion sur un substrat (11) textile et plat selon un procédé d'impression au pochoir ;
- application d'un motif (14) avec des colorants de dispersion sur un support flexible au moyen d'une dispersion de matière plastique ;
- mise en place du support sur le substrat (11) avec les éléments lamellaires (12) et compression avec ces derniers sous l'action de la chaleur jusqu'à ce que les éléments lamellaires (12) recouverts par le motif (14) soient colorés par pénétration.

13. Procédé selon la revendication 10, **caractérisé en ce qu'**un film siliconé en plastique est utilisé comme support.

14. Procédé selon la revendication 11 ou 12, **caractérisé en ce que** le processus d'impression est réalisé à une température inférieure à 200 °C.
